# FASCICULE DE BREVET EUROPEEN

(11) **EP 0 883 481 B1**
(45) Date de publication et mention de la délivrance du brevet: **16.08.2001**
(21) Numéro de dépôt: 97906222.1
(22) Date de dépôt: 19.02.1997
(51) Int. Cl.: B29C 67/04, D06N 3/00

(54) **PROCEDE DE FABRICATION DE FEUILLES OU DE PLAQUES EN MATIERE PLASTIQUE THERMOFORMABLE, UTILISABLES COMME MATERIAU DE RENFORT THERMOCOLLANT**
VERFAHREN ZUR HERSTELLUNG VON FOLIEN ODER PLATTEN AUS THERMOFORMBAREN KUNSTSTOFFEN ZUR VERWENDUNG ALS THERMOKLEBENDES VERSTÄRKUNGSMATERIAL
METHOD FOR MAKING THERMOFORMABLE PLASTIC SHEETS OR PLATES FOR USE AS A HEAT-TACKIFIABLE REINFORCING MATERIAL

(30) Priorité: 23.02.1996 FR 9602263
(43) Date de publication de la demande: 16.12.1998
(73) Titulaire: Lambiotte S.A., 58700 Prömery (FR)
(72) Inventeur: CIRIER, Jean-Pierre, F-78000 Versailles (FR); STAMPFER, Françoise, F-58000 Nevers (FR); POISSON, Hubert, F-58700 Prémery (FR)
(74) Mandataire: Cournarie, Michèle
(86) Numéro de dépôt international: FR9700305
(87) Numéro de publication internationale: WO9730837

(56) Documents cités:
- FR-A- 2 559 503

## Description

L'invention concerne un procédé de fabrication de feuilles ou de plaques en matière plastique thermoformable, utilisables comme matériau de renfort thermocollant ou pour la préparation de renforts en orthopédie.

L'industrie de la chaussure et de la maroquinerie notamment fait appel à des éléments de renfort devant présenter un ensemble de caractéristiques dont les principales sont les suivantes
- être thermoformables à basse température, notamment dès 80-90°C, en reprenant plus ou moins rapidement leur rigidité à température ambiante,
- être thermocollants à basse température, notamment dès 80-90°C, sous une pression de quelques bars en quelques secondes sur divers supports comme les cuirs naturels ou synthétiques, les matières thermoplastiques, les textiles naturels ou synthétiques, les élastomères, etc.,
- être peu sensibles au fluage dans les conditions habituelles d'utilisation.

FR-A-2 392 810 décrit un produit de ce type constitué d'une matière synthétique (liant) renforçée d'un matériau de remplissage inerte.

EP-A-0 183 912 décrit un matériau du même type dans lequel le matériau de remplissage est constitué entièrement ou au moins superficiellement de matière plastique,

Dans l'un et l'autre cas, les substances de départ, liant et matériau de remplissage, sont constituées par des poudres ayant des granulométries comparables et de préférence de 50 à 500 µm, et en particulier de 100 à 400 µm. L'obtention et la manipulation de poudres ayant de telles granuloméries peuvent poser des problèmes économiques ainsi que les inconvénients usuels des poudres, à savoir électricité statique et irrégularité des propriétés physico-chimiques des produits obtenus.

FR-A-2 559 503 décrit des matières raidissantes pour le cuir, constituées d'au moins une couche de matière synthétique obtenue par frittage d'un mélange de deux composants polymères de point de fusion different. Le produit obtenu n'est pas thermocollant.

L'invention resoud le problème en fournissant des feuilles et/ou des plaques thermoformables dès la température de 80°C-90°C et thermocollantes dès cette même température, utilisables comme matériau de renfort thermocollant, obtenues par un procédé dans lequel
- on mélange de 30 à 70% en poids de granulés de polymère(s) de bas point de fusion (de l'ordre de 50° à 90°C) thermoformables dès la température de 80°-90°C, avec 70 à 30% en poids de polymère(s) de plus haut point de fusion ou ramollissement en granulés ou en poudre de granulométrie supérieure à environ 500 µm, de préférence entre 500 et 1000 µm, les deux types de polymères étant thermoplastiques et totalement ou partiellement compatibles, avec éventuellement des additifs usuels,
- on extrude le mélange dans de faibles conditions de cisaillement à des basses températures de 100°C à 140°C, donnant au mélange une consistance pâteuse insuffisante pour former un mélange homogène de polymères fondus,
- après cette extrusion et éventuellement adjonction d'un support textile au produit extrudé, on lamine ou on calandre le produit sous forte pression à une température de l'ordre de 100°C pour réduire l'épaisseur et on refroidit à une température inférieure à 30°C avant la fin du laminage ou du calandrage.

Comme polymère de bas point de fusion, on peut utiliser des polyesters, des polyuréthanes, des copolymères éthylène/acétate ou éthylène/monomère acrylique ayant un point de fusion de 50 à 90°C. On utilise ces polymères sous forme de granulés de l'ordre de 2 à 3 mm tels que ceux disponibles dans le commerce. D'autres polymères peuvent également être utilisés, l'essentiel étant qu'ils possèdent un pouvoir collant à basse température et sous faible pression.

Comme polymère de plus haut point de fusion ou ramollissement, on peut citer à titre d'exemple les poly(chlorure de vinyle), les polycarbonates, les polyêthylènes, les ABS (acrylonitrile/butadiène/styrène) ou tout autre polymère compatible totalement ou partiellement avec les polymères de bas point de fusion cités ci-dessus, sous forme de granulés tels que disponibles dans le commerce (granulés de 2 à 3 mm) ou sous forme de poudres ayant une granulométrie préférentiellement de 500 à 1000 µm. De telles poudres peuvent être obtenues lors des traitements de récupération des matières plastiques.

L'utilisation de telles granulométries permet d'obtenir sans difficulté un bon mélange des deux types de polymères qu'il est facile de traiter par extrusion. Les poudres utilisées dans la technique antérieure mentionnée ci-dessus sont plus difficiles à manipuler et ne conviennent généralement pas à un processus d'extrusion.

Les additifs éventuellement utilisées sont les additifs habituels dans ce type de produit, par exemple des charges minérales de faibles granulométries, des plastifiants, des colorants, etc. On peut généralement utiliser jusqu'à 20 parties en poids de ces additifs usuels pour 100 parties en poids du mélange de polymères,

Le mélange obtenu est amené à des températures de 100° à 140°C dans une extrudeuse monovis ou bivis courte à faible taux de compression et/ou de cisaillement. Une telle extrudeuse permet d'éviter un cisaillement trop fort des polymères lors de la fusion ou ramollissement : de cette manière et sous l'effet de la chaleur, le mélange prend une consistance pâteuse, insuffisante pour transformer le bon mélange de granulés en un mélange homogène de polymères fondus. Ceci permet d'éviter une interpénétration totale des réseaux de polymères en fusion. L'extrusion est réalisée sans effort mécanique important et à une température ne dépassant pas 140°C, ce qui correspond en fait à des conditions imparfaites d'extrusion. De cette façon on obtient un produit conservant les propriétés d'adhésion du type de polymères à bas point de fusion et acquérant les propriétés de thermoformage et de rigidité du mélange des deux types de polymères associés dans un alliage partiel.

Le produit obtenu présente une irrégularité de surface (surface rugueuse) et est mal lié ; il contient visiblement des grains du type de polymère(s) de haut point de fusion ou ramollissement ce qui montre que les granulés de départ n'ont pas subi une fusion complète.

La bande ainsi obtenue est ensuite calandrée ou laminée avec ou sans support textile. Dans le cas de l'utilisation d'une calandre, on emploiera une calandre à trois rouleaux, le produit étant calandré entre deux rouleaux sous une forte pression à une température d'environ 100°C afin de réduire l'épaisseur et étant ensuite refroidi sur le troisième rouleau à une température inférieure à 30°C, Au lieu du calandrage, on peut effectuer un laminage avec une presse à bande avec une zone de chauffage et une zone de refroidissement permettant le laminage à chaud du produit et le refroidissement de la bande laminée obtenue.

Cette opération de calandrage ou de laminage permet d'obtenir l'épaisseur voulue du produit final, car les conditions d'extrusion imparfaite ne permettent d'obtenir qu'une bande continue relativement épaisse, de l'ordre de 1 à 3 mm, des filières plus fines ne permettant pas le passage du mélange pâteux. L'opération de calandrage ou laminage sous forte pression permet d'en réduire l'épaisseur. Le produit sortant de ce traitement est densifié et bien lié, a une surface lisse et a un bon pouvoir collant en surface, car l'opération semble avoir pour conséquence de faire migrer à la surface le produit le plus fluide, c'est-à-dire le polymère de bas point de fusion. Le produit obtenu peut ensuite subir des opérations classiques, telles que contrecollage en calandre d'une toile ou d'un autre support textile, enroulage sur une bobine ou découpe en feuilles ou en plaques.

L'invention sera décrite plus en détail ci-après avec référence à la figure qui représente à titre illustratif une installation de mise en oeuvre du procédé.

Les matières de départ à mélanger, à savoir polymère de bas point de fusion, polymère de plus haut point de fusion et additifs usuels, sont introduits dans un doseur mélangeur 1, par exemple un doseur mélangeur du type pondéral à plusieurs cuves. Le mélange obtenu est transporté par une conduite 2 dans la trémie d'alimentation 3 d'une extrudeuse 4. Cette extrudeuse comporte une vis 5 relativement courte expulsant le mélange pâteux par une filière 6. Le film sortant de la filière 6, rugueux et mal lié, d'une épaisseur de 1,2mm par exemple, est amené à une calandre 7, par exemple à trois cylindres, dans laquelle est introduit un premier support textile 9, provenant d'une bobine d'alimentation 8. Le produit sortant de la calandre 7 est lisse, densifié et bien lié, et a une épaisseur, par exemple, de 1,0mm + 0,05mm. Il est transporté par une bande transporteuse vers une deuxième calandre 11 sous faible pression, alimentée en un deuxième support textile 12 par une bobine d'alimentation 13. Avant l'entrée dans la calandre 11, le produit transporté est réchauffé en surface à une température de 80-100°C, par exemple par un dispositif à infra-rouge 14.

A la sortie de la calandre 11, le produit obtenu est découpé au poste de découpage 15 et conditionné sur une table de conditionnement 16.

Il est entendu que l'usage de la deuxième calandre 11 est facultatif et que l'on peut se contenter d'un produit avec un seul support textile, ou même sans support textile. Le premier support textile peut être introduit comme ci-dessus avant calandrage sous forte pression, ou peut être introduit après ce premier calandrage, avec le deuxième support textile.

De même, le poste de découpe et la table de conditionnement peuvent être remplacés par un dispositif d'enroulement sur mandrin.

La première calandre 7 peut également être remplacée par une presse à bande du type décrit ci-dessus. Dans une telle presse, le produit introduit est fortement comprimé et l'épaisseur du produit sortant de l'extrudeuse est nettement réduite comme dans le cas du calandrage.

Par polymère(s), on entend soit un polymère soit un mélange de polymères, dans les deux cas avec éventuellement les adjuvants classiques de mise en oeuvre, et en particulier les formulations telles que mises sur le marché,

## Revendications

1. Procédé de fabrication de feuilles et/ou de plaques thermoformables dès la température de 80°C-90°C et thermocollantes dès la température de 80°C-90°C, utilisables comme matériau de renfort thermocollant, dans lequel
- on mélange de 30 à 70% en poids de granulés de polymère(s) de bas point de fusion (50° à 90°C) thermoformable(s) dès la température de 80°-90°C avec 70 à 30% en poids de polymère(s) de plus haut point de fusion ou ramollissement en granulés ou en poudre de granulometrie supérieure à environ 500 µm, de préférence de 500 à 1000 µm, les deux types de polymères étant thermoplastiques et totalement ou partiellement compatibles, avec éventuellement des additifs usuels,
- on extrude le mélange dans de faibles conditions de cisaillement à des basses températures de 100° à 140°C donnant -au mélange une consistance pateuse insuffisante pour former un mélange homogène de polymères fondus,
- après cette extrusion et adjonction éventuelle d'un support textile au produit extrudé, on lamine ou on calandre le produit sous forte pression à une température de l'ordre de 100°C pour réduire l'épaisseur et on refroidit à température inférieure à 30°C avant la fin du laminage ou du calandrage.

2. Procédé selon la revendication 1, caractérisé en ce que l'on contrecolle sur le produit obtenu un autre support textile par passage dans une calandre.

3. Procédé selon la revendication 1 ou 2, caractérisé en ce que le produit obtenu est enroulé en bobines ou découpé en feuilles.

4. Procédé selon l'une quelconque des revendications 1 à 3, caractérisé en ce que le(s) polymère(s) de bas point de fusion est (sont) choisi(s) entre les polyesters, les polyuréthannes et les copolymères éthylène/acétate ou éthylène/monomère acrylique.

5. Procédé selon l'une quelconque des revendications 1 à 4, caractérisé en ce que le(s) polymère(s) de plus haut point de fusion ou ramollissement est (sont) choisi(s) entre les poly(chlorure de vinyle), les polycarbonates, les polyéthylènes et les copolymères ABS.

6. Feuilles et/ou plaques obtenues par le procédé selon l'une quelconque des revendications 1 à 5.

7. Utilisation des feuilles et/ou plaques selon la revendication 6 pour la préparation de renforts dans l'industrie de la chaussure et de la maroquinerie.

8. Utilisation des feuilles et/ou plaques selon la revendication 6 pour la préparation de renforts en orthopédie.

## Patentansprüche

1. Verfahren zur Herstellung von Folien und/oder Platten, die ab einer Temperatur von 80°C-90°C wärmeformbar und ab einer Temperatur von 80°C-90°C schmelzfixierbar und als schmelzfixierbares Verstärkungsmaterial einsetzbar sind, bei dem man
- 30 bis 70 Gew.-% eines Granulates aus (einem) Polymer(en) mit niedrigem Schmelzpunkt (50° bis 90°C), (das) die ab einer Temperatur von 80°-90°C wärmeformbar (ist) sind, mit 70 bis 30 Gew.-% Polymer(en) mit höherem Schmelz- oder Erweichungspunkt als Granulat oder Pulver mit einer Granulometrie von mehr als etwa 500 µm, vorzugsweise von 500 bis 1000 µm, wobei beide Polymerarten thermoplastisch und voll oder teilweise kompatibel sind, gegebenenfalls mit üblichen Zusätzen mischt,
- das Gemisch unter leichten Scherbedingungen bei niedrigen Temperaturen von 100° bis 140°C extrudiert und dem Gemisch eine pastöse Konsistenz verleiht, die nicht ausreicht, um ein homogenes Gemisch aus schmelzflüssigen Polymeren zu bilden,
- nach diesem Extrudieren und gegebenenfalls nach Zugabe eines Textilträgers zu dem extrudierten Produkt das Produkt unter hohem Druck bei einer Temperatur von etwa 100°C laminiert oder kalandriert, um seine Dicke zu verringern, und vor dem Ende das Laminierens oder Kalandrierens auf eine Temperatur von weniger als 30°C abkühlt.

2. Verfahren nach Anspruch 1, dadurch gekennzeichnet, daß man auf dem erhaltenen Produkt einen anderen Textilträger mittels Durchlaufen eines Kalanders kaschiert.

3. Verfahren nach Anspruch 1 oder 2, dadurch gekennzeichnet, daß das erhaltene Produkt in Spulen aufgerollt oder in Folien geschnitten wird.

4. Verfahren nach einem der Ansprüche 1 bis 3, dadurch gekennzeichnet, daß das (die) Polymer(e) mit niedrigem Schmelzpunkt ausgewählt ist (sind) unter Polyestern, Polyurethanen und Ethylen/Acetat- oder Ethylen/Acrylmonomer-Copolymeren.

5. Verfahren nach einem der Ansprüche 1 bis 4, dadurch gekennzeichnet, daß das (die) Polymer(e) mit höherem Schmelz- oder Erweichungspunkt ausgewählt ist (sind) unter Polyvinylchlorid, Polycarbonaten, Polyethylenen und ABS-Copolymeren.

6. Folien und/oder Platten, die durch das Verfahren nach einem der Ansprüche 1 bis 5 erhalten werden.

7. Verwendung von Folien und/oder Platten nach Anspruch 6 zur Herstellung von Verstärkungen in der Schuh- und Lederwarenindustrie.

8. Verwendung der Folien und/oder Platten nach Anspruch 6 zur Herstellung von Verstärkungen für die Orthopädie.

## Claims

1. A process for manufacturing sheets and/or panels thermoformable from a temperature of 80°C-90°C and heatsealing from a temperature of 80°C-90°C, usable as a heatsealing reinforcing material in which
- 30 to 70 % by weight of polymer pellets with a low melting point (50° to 90°C) thermoformable from a temperature of 80°-90°C is mixed with 70 to 30 % by weight of polymer(s) with a higher melting or softening point in pellet or powder form with a grain size greater than approximately 500 µm, preferably 500 to 1000 µm, the two types of polymer being thermoplastic and wholly or partially compatible, and optionally with conventional additives,
- the mixture is extruded under low shear conditions at low temperatures of 100° to 140°C, giving the mixture a pasty consistency which is insufficient to form a homogeneous mixture of melted polymers,
- after this extrusion and the optional addition of a textile support to the extruded product, the product is rolled or calendered under strong pressure at a temperature of the order of 100°C to reduce the thickness and cooled to a temperature lower than 30°C prior to the end of rolling or calendering.

2. A process according to claim 1, characterised in that another textile support is laminated against the product obtained by passage through a calender.

3. A process according to claim 1 or claim 2, characterised in that the product obtained is wound into coils or cut into sheets.

4. A process according to any one of claims 1 to 3, characterised in that the low melting point polymer(s) is(are) selected from among polyesters, polyurethanes and ethylene/acetate or ethylene/acrylic monomer copolymers.

5. A process according to any one of claims 1 to 4, characterised in that the higher melting or softening point polymer(s) is(are) selected from among polyvinyl chlorides, polycarbonates, polyethylenes and ABS copolymers.

6. Sheets and/or panels obtained by the process according to any one of claims 1 to 5.

7. Use of the sheets and/or panels according to claim 6 for preparing reinforcements in the shoe and leather industry.

8. Use of the sheets and/or panels according to claim 6 for preparing orthopaedic reinforcements.
